# EUROPÄISCHE PATENTSCHRIFT

(11) **EP 1 393 641 B1**
(45) Veröffentlichungstag und Bekanntmachung des Hinweises auf die Patenterteilung: **14.06.2006**
(21) Anmeldenummer: 03008613.6
(22) Anmeldetag: 15.04.2003
(51) Int. Cl.: A41D 27/06

(54) **Fixiereinlage**
Fixing lining
Triplure

(30) Priorität: 02.09.2002 DE 10240926
(43) Veröffentlichungstag der Anmeldung: 03.03.2004
(73) Patentinhaber: Carl Freudenberg KG, 69469 Weinheim (DE)
(72) Erfinder: Kalbe, Michael, Dr., 69469 Weinheim (DE); Grynaeus, Peter, Dr., 69488 Birkenau (DE); Kremser, Steffen, 68519 Viernheim (DE)

(56) Entgegenhaltungen:
- EP-A- 0 503 204
- EP-A- 0 792 591
- EP-A- 1 162 304

## Beschreibung

Die Erfindung betrifft eine Fixiereinlage, bestehend aus einer textilen Einlagebahn (wie z.B. Vliesstoffe, Gewebe, Gewirke), die auf einer Seite mit doppelschichtigen Haftmassenpunkten beschichtet ist, die aus der Einlagebahn zugewandten Unter- und darüber angeordneten Oberpunkten besteht.

Aus dem Dokument EP-A 0 940 461 ist eine vernetzbare Schmelzklebemasse für die Beschichtung und/oder Laminierung von Flächengebilden bekannt, bei der eine Vernetzungskomponente in eine Polyolefin-Matrix eingebunden ist und die reaktionsfähigen Komponenten erst in der Schmelze unter Vernetzung reagieren. Als Vernetzungskomponenten werden Isocyanate oder Epoxide mit Molmassen zwischen 2000 und 6000 Gramm je Mol angegeben. Die eigentliche Schmelzklebemasse soll dabei aus aminoterminierten Copolyamid oder Copolyester bestehen, welche sowohl im Unter- als auch im Oberpunkt eingesetzt werden. Nachteilig an dieser Lösung ist, dass zum einen die Vernetzungskomponente erst aufwendig in eine vor Feuchtigkeit schützende Polyolefin-Matrix eingebunden werden muss und dass die aminoterminierten Copolyamide stark zur Vergilbung neigen.

Das Dokument DE-A 195 10 316 beschreibt eine Schmelzklebemasse zum Beschichten von Flächengebilden, insbesondere Einlagestoffen, die eine Mischung aus thermoplastischen Schmelzkleber und Epoxid enthält, wobei der Epoxidanteil 5 bis 25 Gew.-% beträgt. Diese Schmelzklebemasse wird als Einpunkt-Beschichtung eingesetzt, die Nachteile hinsichtlich des Durchschlagens der Schmelzklebemasse bei sehr dünnen Einlagestoffen besitzt.

Weiterhin sind aus dem Dokument US 5,677,038 zweischichtige Schmelzklebemassen bekannt, deren Unterpunkt aus einem pastenförmig aufgebrachten Copolyamid oder Copolyester besteht und deren Oberpunkt aus einem Gemisch aus 0 bis 25 Gew.% eines Copolyamids, 50 bis 95 Gew.% eines Copolyesters und 5 bis 25 Gew.% eines Epoxids besteht. Als Trennkräfte für die mit diesem Schmelzklebesystem verbundenen textilen Materialien werden Werte unter 10 N/5 cm angegeben, die sich nach einer Wäsche weiter reduzieren. Neben den genannten Dokumenten sind weitere doppelschichtige Haftmassen aus den Dokumenten DE-A 22 14 236, DE-A 22 31 723, DE-A 25 36 911 und DE-A 32 30 579 bekannt. Durch die Verwendung von relativ leichten Vliesstoffen, d.h. solchen mit einem geringen Flächengewicht werden zwar sehr weiche Laminate erhalten, allerdings weisen die Vliesstoffe den Nachteil auf, dass sie bezüglich der Rückvernietung der Schmelzklebemassen empfindlich sind. Unter Rückvernietung wird dabei eine unerwünschte Verklebung zwischen zwei Einlagestoffen verstanden, die eintreten kann, wenn der mit der Haftpunktmasse beschichtete Einlagebahn, im weiteren Text als Fixiereinlage bezeichnet, im Innensandwich-Fixierungsverfahren mit dem Oberstoff verbunden wird. Das Innensandwich besteht dabei aus der Schichtenfolge Oberstoff, beschichteter Einlagebahn sowie beschichteter Einlagebahn und Oberstoff, d.h., dass die unbeschichteten Seiten der Einlagebahnen aneinander liegen. Zwar wurde die Beschichtungsmenge, die pro Quadratmeter Einlagebahn aufgebracht wird, von früher 18 - 25 g/m² auf 7 - 15 g/m² reduziert. Sie sollten im Hinblick auf die Weichheit des textilen Laminats jedoch noch weiter reduziert werden. Gleichzeitig wird bei hohen Anforderungen an die Haftung und Beständigkeit des Laminats mehr Wert auf den Griff gelegt. Insbesondere im Hinblick auf die Pflegeeigenschaften eines textilen Laminats besteht die Forderung, dass dieses auch mehrere Wäschen bei Waschtemperaturen bis 60°C übersteht.

Zwar sind aus dem Dokument DE 100 27 957 Doppelpunktsysteme für die Beschichtung von Einlagestoffen bekannt, die durch die Verwendung von Epoxidharzen in den Unterpunkten eine verbesserte Haftung bei einer reduzierten Rückschlagneigung zeigen. Nachteilig hierbei ist jedoch, dass durch den Einsatz von teilkristallinen Thermoplasten in Kombination mit Epoxiden im Unterpunkt der Griff der Einlage negativ beeinflusst wird. Das heißt, dass der Griff fester wird.

Die Erfindung hat sich die Aufgabe gestellt, eine Fixiereinlage anzugeben, die deutlich erhöhte Haft- und Trennkräfte bei einer gleichzeitig sehr geringen Rückvernietung zeigt.

Erfindungsgemäß wird die Aufgabe durch eine Fixiereinlage, bestehend aus einer textilen Einlagebahn (1), die auf einer Seite mit doppelschichtigen Haftmassenpunkten beschichtet ist, die aus der Einlagebahn zugewandten Unter- und darüber angeordneten Oberpunkten (2,3) besteht, gelöst, bei der die Unterpunkte (2) entweder aus einer Binderpaste bestehen, die
50 bis 95 Gew.% einer Acrylatbinder-Dispersion mit einem T_{g} < Raumtemperatur und 5 bis 50 Gew.% eines Epoxidharzes mit einem Epoxidequivalentgewicht von 500 bis 4000 mVal/kg oder
50 bis 95 Gew.% einer Acrylatbinder-Dispersion mit einem T_{g} < Raumtemperatur und 5 bis 50 Gew.% eines Copolymeren aus Acrylaten und Monomeren mit Glycidyl-Seitengruppen
und 0 bis 20 Gew.% eines Härters sowie herkömmlichen zur Herstellung einer Paste eingesetzter Hilfs- und Zuschlagstoffen als Unterpunkt (2) enthält, wobei die Oberpunkte (3) aus Copolyamiden und/oder Copolyestern und/oder thermoplastischen Polyurethanen und/oder Polyolefinen bestehen und
dass das Gewichtsverhältnis der in den Unter- und Oberpunkten (2,3) enthaltenen Massen 1:0,5 bis 1:5 beträgt. Mit den erfindungsgemäßen Fixiereinlagen werden Trennkraftwerte erhalten, die auch nach mehrern Wäschen bei Temperaturen von 60°C noch sehr gut sind. Überraschender Weise zeigen die erfindungsgemäßen Fixiereinlagen trotz der Verwendung von Komponenten in der Haftmasse (Unterpunkt) mit einem Glaspunkt T_{g} > 60°C, die normalerweise für den Einsatz im Einlagebereich wegen ihres sehr negativen (verhärtenden) Einflusses auf den Griff nicht in Frage kommen, keine Auswirkungen auf die haptischen Eigenschaften (Griff) der erfindungsgemäßen Fixiereinlage.

Die pulverförmigen Epoxide sind bei Raumtemperatur feste Epoxidharze, die Reaktionsprodukte von Epichlorhydrin mit Bisphenol A und/oder Reaktionsprodukte von Epichlorhydrin mit Bisphenol F darstellen. Weiterhin können als Epoxidharz polyfunktionelle Epoxide eingesetzt werden. Hierunter fallen beispielsweise epoxidierte Novolacke.
Die eingesetzten Polyamide, Polyester, Polyurethane, Polyolefine und/oder Vinylcopolymerisate mit Carboxyl-, Säureanhyrid-, Hydroxy- und/oder Amido-Seitengruppen sind niedrigschmelzende thermoplastische Polymere. Weiterhin können Polymerblends aus niedrigschmelzenden Polyamiden, Polyestern, Polyurethanen, Polyolefinen und/oder Vinylcopolymerisaten mit Carboxyl-, Säureanhyrid -, Hydroxy- und/oder Amido-Seitengruppen verwendet werden. Dabei sind die Polymere aus linearen oder verzweigten Monomeren aufgebaut.

Das Polyamid kann aus einem oder oder mehreren der folgenden Monomeren gebildet sein:
- mindestens einer wenigstens difunktionellen Carbonsäure,
- mindestens einem wenigstens difunktionellen Amin
- mindestens einer ω-Aminocarbonsäure
- mindestens einem Lactam.
Die Erstellung des Polyesters erfolgt aus einem oder mehreren der folgenden Monomeren:
- mindestens einer wenigstens difunktionellen Carbonsäure,
- mindestens einem wenigstens difunktionellen Alkohol,
- mindestens einer ω-Hydroxycarbonsäuren
- mindestens einem Lacton.
Die Polyurethane können aus Diisocyanaten, Polyolen und Diolen zusammengesetzt sein.

Als Härter wird das bei Raumtemperatur ebenfalls festen Voraddukt aus Epoxidharzen und Polyaminen bestehend aus Reaktionsprodukten von Epoxidharzen auf der Basis von Bisphenol A und Polyamin und/oder Reaktionsprodukten von Epoxidharzen auf der Basis von Bisphenol F und Polyamin eingesetzt. Weiterhin können auch ein Voraddukt aus Epoxidharzen und Polyaminoamiden gebildet aus Polyaminen und dimeren Fettsäuren eingesetzt werden.

Vorzugsweise ist die Fixiereinlage eine, bei der der mittlere Durchmesser der pulverförmigen Ausgangssubstanzen für die Unterpunkte (2), bestimmt nach der Siebanalyse, kleiner als 100 µm ist. Die Feinteiligkeit der Ausgangssubstanzen begünstigt dabei die Reaktivität und Vernetzung des Unterpunktes (2) sowohl innerhalb des Unterpunktes (2) als auch am Übergang (4) zum Oberpunkt (3).

Vorzugsweise ist die Fixiereinlage weiterhin eine, bei der der mittlere Durchmesser der pulverförmigen Ausgangssubstanzen für die Oberpunkte (3), bestimmt nach der Siebanalyse, 50 bis 250 µm ist. Die erfindungsgemäße Korngröße für das Oberpunktmaterial begünstigt das Aufschmelzen und Überschichten der Unterpunkte (2) mit den Oberpunkten (3).

Die erfindungsgemäße Fixiereinlage wird in der Weise erhalten, dass zur Bildung der Unterpunkte (2) aus 50 bis 95 Gew.% einer Acrylatbinder-Dispersion, 5 bis 50 Gew.% eines Epoxidharzes
oder aus 50 bis 95 Gew.%einer Acrylatbinder-Dispersion, 5 bis 50 Gew.% eines Copolymeren aus Acrylaten und Monomeren mit Glycidyl-Seitengruppen sowie den Dispergatoren, Laufhilfsmitteln und Verdickern eine Paste hergestellt und auf die Einlagebahn (1) an räumlich getrennten Stellen aufgebracht wird,
daß die Paste in feuchtem Zustand mit 50 bis 500 Gew.% eines Copolyamids und/oder Copolyesters und/oder thermoplastischem Polyurethan und/oder Polyolefin, bezogen auf die Trockenmasse der Unterpunkte (2) bestreut wird, daß überschüssiges Streupulver entfernt und
daß die erhaltene Fixiereinlage mit doppelschichtigen Haftmassenpunkte bei Temperaturen von 110 bis 200°C getrocknet und durch Versintern des polymeren Werkstoffs mit der Einlagebahn (1) handhab- und transportierbar gemacht wird.

Als Epoxidharze werden solche mit Erweichungspunkten im Bereich von 70 bis 130 °C, vorzugsweise von 90 bis 110 °C und Epoxidequivalenten von 500 bis 4000 mVal/kg eingesetzt.

Als Härter werden Voraddukt aus Epoxidharz und Diethylentriamin (1:2) oder ein aminischer Härter eingesetzt.

Die Erfindung wird anhand einer Figur und zwei Beispielen näher erläutert.

Figur 1 zeigt eine erfindungsgemäße Fixiereinlage, bei der sich auf einer vorzugsweise aus Vliesstoffen bestehenden Einlagebahn (1), Unterpunkte (2) befinden, die mit Oberpunkten (3) überschichtet und durch einen Sinterprozeß bei Temperaturen von 120 bis 180°C sowohl in sich selbst als auch am Übergang (4) zu den Oberpunkten (3) vernetzt ist.

### Beispiel 1

In einem Rührkessel wird eine Mischung aus Polyacrylat-Binderdispersion und Epoxid mit Korngrößen < 50 µm im Feststoff-Gewichtsverhältnis 70:30 nach üblichem Verfahren mit Wasser und einem Pastengrund aus Dispergator, Laufshilfsmittel und Verdicker zu einer Paste verrührt. Diese wird als Unterpunktpaste im Schablonendruck mit einer CP52 Schablone einseitig auf einen 25 g Polyamid/Polyester (PA/PES) Vliesstoff mit einer Auflage von 5 g/m² aufgedruckt. Auf den noch feuchten Pastenpunkt (2) wird als Oberpunkt (3) ein Polyamid der Kornfraktion 80-200 µm mit einer Auflage von 7 g/m² aufgestreut, der Überschuss abgesaugt und anschließend 30 s bei 180°C in einem Mathisofen getrocknet und angesintert. Die Gesamtauflage ergibt sich zu 12 g/m².
Die so hergestellte Vliesstoffeinlage wurde gegen Batist fixiert.

Das Laminat aus Oberstoff und einer erfindungsgemäß hergestellten Einlage zeigt einen weicheren Griff als vergleichbare Oberstoff-Einlage-Laminate.

| Fixiertemperatur | Primärhaftung | Rückvernietung |
|---|---|---|
| 120°C | 8,0 N/5cm | 0,2 N/10cm |
| 140°C | 9,0 N/5cm | 0,2 N/10cm |

Die Vliesstoffeinlagen wurden bei der Trennkraftprüfung zerrissen.

### Beispiel 2

In einem Rührkessel wird eine Mischung aus Polyacrylat-Binderdispersion und einer Dispersion eines Acrylat-Glycidylacrylat-Copolymeren mit Korngrößen < 30 µm im Feststoff-Gewichtsverhältnis 70:30 nach üblichem Verfahren mit Wasser und einem Pastengrund aus Dispergator, Laufshilfsmittel und Verdicker zu einer Paste verrührt. Diese wird als Unterpunktpaste im Schablonendruck mit einer CP52 Schablone einseitig auf einen 35 g Polyamid/Polyester (PA/PES) Vliesstoff mit einer Auflage von 6 g/m² aufgedruckt. Auf den noch feuchten Pastenpunkt (2) wird als Oberpunkt (3) ein Polyamid der Kornfraktion 80-200 µm mit einer Auflage von 8 g/m² aufgestreut, der Überschuss abgesaugt und anschließend 30 s bei 180°C in einem Mathisofen getrocknet und angesintert. Die Gesamtauflage ergibt sich zu 14 g/m². Die so hergestellte Vliesstoffeinlage wurde gegen Batist fixiert. Das Laminat aus Oberstoff und einer erfindungsgemäß hergestellten Einlage zeigt einen weicheren Griff als vergleichbarer Oberstoff-Einlage-Laminat.

| Fixiertemperatur | Primärhaftung | Rückvernietung |
|---|---|---|
| 120°C | 10 N/5cm | 0 N/10cm |
| 140°C | 11,5 N/5cm | 0 N/10cm |

Die Vliesstoffeinlagen wurden bei der Trennkraftprüfung zerrissen.

## Patentansprüche

1. Fixiereinlage, bestehend aus einer textilen Einlagebahn (1), die auf einer Seite mit doppelschichtigen Haftmassenpunkten beschichtet ist, die aus der Einlagebahn zugewandten Unter- und darüber angeordneten Oberpunkten (2,3) besteht, **dadurch gekennzeichnet, dass** die Unterpunkte (2) aus einer Binderpaste bestehen, die
50 bis 95 Gew.% einer Acrylatbinder-Dispersion mit einem T_{g} < Raumtemperatur und 5 bis 50 Gew.% eines Epoxidharzes mit einem Epoxidequivalentgewicht von 500 bis 4000 mVal/kg
und 0 bis 20 Gew.% eines Härters sowie herkömmlichen zur Herstellung einer Paste eingesetzter Hilfs- und Zuschlagstoffen als Unterpunkt (2) enthält,
wobei die Oberpunkte (3) aus Copolyamiden und/oder Copolyestern und/oder thermoplastischen Polyurethanen und/oder Polyolefinen bestehen und
dass das Gewichtsverhältnis der in den Unter- und Oberpunkten (2,3) enthaltenen Massen 1:0,5 bis 1:5 beträgt.

2. Fixiereinlage, bestehend aus einer textilen Einlagebahn (1), die auf einer Seite mit doppelschichtigen Haftmassenpunkten beschichtet ist, die aus der Einlagebahn zugewandten Unter- und darüber angeordneten Oberpunkten (2,3) besteht, **dadurch gekennzeichnet, dass** die Unterpunkte (2) aus einer Binderpaste bestehen, die
50 bis 95 Gew.% einer Acrylatbinder-Dispersion mit einem T_{g} < Raumtemperatur und 5 bis 50 Gew.% eines Copolymeren aus Acrylaten und Monomeren mit Glycidyl-Seitengruppen
und 0 bis 20 Gew.% eines Härters sowie herkömmlichen zur Herstellung einer Paste eingesetzter Hilfs- und Zuschlagstoffen als Unterpunkt (2) enthält,
wobei die Oberpunkte (3) aus Copolyamiden und/oder Copolyestern und/oder thermoplastischen Polyurethanen und/oder Polyolefinen bestehen und
dass das Gewichtsverhältnis der in den Unter- und Oberpunkten (2,3) enthaltenen Massen 1:0,5 bis 1:5 beträgt.

3. Fixiereinlage nach Anspruch 1 oder 2, **dadurch gekennzeichnet, dass** der mittlere Durchmesser der Ausgangssubstanzen für die Unterpunkte (2) kleiner als 100 µm ist.

4. Fixiereinlage nach Anspruch 1 oder 2, **dadurch gekennzeichnet, dass** der mittlere Durchmesser der pulverförmigen Ausgangssubstanzen für die Oberpunkte (3), bestimmt nach der Siebanalyse, 50 bis 250 µm ist.

5. Verfahren zur Herstellung einer Fixiereinlage nach einem der Ansprüche 1 bis 4, **dadurch gekennzeichnet, dass** zur Bildung der Unterpunkte (2) aus 50 bis 95 Ges.% einer Acrylatbinder-Dispersion, 5 bis 50 Gew.% eines Epoxidharzes
oder aus 50 bis 95 Gew.%einer Acrylatbinder-Dispersion, 5 bis 50 Gew.% eines Copolymeren aus Acrylaten und Monomeren mit Glycidyl-Seitengruppen
sowie den Dispergatoren, Laufhilfsmitteln und Verdickern eine Paste hergestellt und auf die Einlagebahn (1) an räumlich getrennten Stellen aufgebracht wird,
**daß** die Paste in feuchtem Zustand mit 50 bis 500 Gew.% eines Copolyamids und/oder Copolyesters und/oder thermoplastischem Polyurethan und/oder Polyolefin, bezogen auf die Trockenmasse der Unterpunkte (2) bestreut wird,
**daß** überschüssiges Streupulver entfernt und
**daß** die erhaltene Fixiereinlage mit doppelschichtigen Haftmassenpunkte bei Temperaturen von 110 bis 200°C getrocknet und durch Versintern des polymeren Werkstoffs mit der Einlagebahn (1) handhab- und transportierbar gemacht wird.

## Claims

1. A fusible interlining composed of a textile interlining web (1) coated on one side with double-layered contact-adhesive dots composed of web-facing under- and superiorly thereabove disposed overdots (2,3), **characterized in that** the underdots (2) are composed of a binder paste containing
from 50 to 95% (by weight) of an acrylate binder dispersion having a Tg < room temperature and from 5 to 50% by weight of an epoxy resin having an epoxide equivalent weight of from 500 to 4000 meq/kg
and from 0 to 20% by weight of a hardener and also conventional paste-making auxiliary and additive materials as an underdot (2), the overdots (3) being composed of copolyamides and/or copolyesters and/or thermoplastic polyurethanes and/or polyolefins and
**in that** the weight ratio of the masses contained in the under- and overdots (2,3) is in the range from 1:0.5 to 1:5.

2. A fusible interlining composed of a textile interlining web (1) coated on one side with double-layered contact-adhesive dots composed of web-facing under and superiorly thereabove disposed overdots (2,3), **characterized in that** the underdots (2) are composed of a binder paste containing from 50 to 95% by weight of an acrylate binder dispersion having a Tg < room temperature and from 5 to 50% by weight of a copolymer of acrylates and monomers having glycidyl side groups and from 0 to 20% by weight of a hardener and also conventional paste-making auxiliary and additive materials as an underdot (2), the underdots (3) being composed of copolyanides and/or copolyesters and/or thermoplastic polyurethanes and/or polyolefins and
**in that** the weight ration of the masses contained in the under- and overdots (2,3) is in the range from 1:0.5 to 1:5.

3. A fusible interlining according to claim 1 or 2, **characterized in that** the average diameter of the starting substances for the underdots (2), is less than 100 µm.

4. A fusible interlining according to claim 1 or 2, **characterized in that** the average diameter of the pulverulent starting substances for the overdots (3), as determined by sieve analysis, is in the range from 50 to 250 µm.

5. A process for producing a fusible interlining according to any of claims 1 to 4, **characterized in that** the underdots (2) are formed by preparing a paste from 50 to 95% by weight of an acrylate binder dispersion, from 5 to 50% by weight of an epoxy resin
or from 50 and 95% by weight of an acrylate binder dispersion, from 5 to 50% by weight of a copolymer of acrylates and monomers having glycidyl side groups
and the dispersants, flow aids and thickeners and applying the paste to the interlining web (1) at spatially separate locations,
**in that** the paste in the moist state has scattered onto it from 50 to 500% by weight of a copolyamide and/or copolyester and/or thermoplastic polyurethane and/or polyolefin, based on the dry mass of the underdots (2),
**in that** excess scattered powder is removed and **in that** the resulting fusible interlining having double-layered contact-adhesive dots is at temperatures of from 110 to 200°C dried and rendered handleable and transportable by sintering of the polymeric material to the interlining web (1).

## Revendications

1. Triplure constituée d'une bande d'insertion textile (1), qui est revêtue sur un côté avec des points de masse adhésive en double couche, qui est constituée de points inférieurs et de points supérieurs disposés au-dessus (2,3), tournés vers la bande d'insertion, **caractérisée en ce que** les points inférieurs (2) sont constituée d'une pâte de liaison qui contient
50 à 95% en poids d'une dispersion de liant acrylate présentant une Tg inférieure à la température ambiante et 5 à 50% en poids d'une résine époxyde présentant un poids équivalent d'époxyde de 500 à 4 000 mVal/kg
et 0 à 20% en poids d'un durcisseur ainsi que d'adjuvants et additifs conventionnels, utilisés pour la fabrication d'une pâte, comme points inférieurs (2),
les points supérieurs (3) étant constitués de copolyamides et/ou de copolyesters et/ou de polyuréthanes thermoplastiques et/ou de polyoléfines, et
**en ce que** le rapport pondéral des masses contenues dans les points inférieurs et supérieurs (2,3) est de 1:0,5 à 1:5.

2. Triplure constituée d'une bande d'insertion textile (1), qui est revêtue sur un côté avec des points de masse adhésive en double couche, qui est constituée de points inférieurs et de points supérieurs disposés au-dessus (2,3), tournés vers la bande d'insertion, **caractérisée en ce que** les points inférieurs (2) sont constitués d'une pâte de liaison qui contient
50 à 95% en poids d'une dispersion de liant acrylate présentant une Tg inférieure à la température ambiante et 5 à 50% en poids d'un copolymère d'acrylates et de monomères comportant des groupes latéraux glycidyle
et 0 à 20% en poids d'un durcisseur ainsi que d'adjuvants et additifs conventionnels, utilisés pour la fabrication d'une pâte, comme points inférieurs (2),
les points supérieurs (3) étant constitués de copolyamides et/ou de copolyesters et/ou de polyuréthanes thermoplastiques et/ou de polyoléfines et
**en ce que** le rapport pondéral des masses contenues dans les points inférieurs et supérieurs (2,3) est de 1:0,5 à 1:5.

3. Triplure selon la revendication 1 ou 2, **caractérisée en ce que** le diamètre moyen des substances de départ pour les points inférieurs (2) est inférieur à 100 µm.

4. Triplure selon la revendication 1 ou 2, **caractérisée en ce que** le diamètre moyen des substances de départ pulvérulentes pour les points supérieurs (3), déterminée par l'analyse par tamisagé, est de 50 à 250 µm.

5. Procédé pour la fabrication d'une triplure selon une quelconque des revendications 1 à 4, **caractérisé en ce que** l'on produit, pour la formation des points inférieurs (2), une pâte constituée de 50 à 95% en poids d'une dispersion de liant acrylate, 5 à 50% en poids d'une résine époxyde
ou de 50 à 95% en poids d'une dispersion de liant acrylate, 5 à 50% en poids d'un copolymère d'acrylates et de monomères comportant des groupes latéraux glycidyle
ainsi que les dispersants, adjuvants d'écoulement et épaississants et on l'applique sur la bande d'insertion (1) en des endroits séparés les uns des autres,
**en ce que** la pâte est répartie à l'état humide avec 50 à 500% en poids d'un copolyamide et/ou d'un copolyester et/ou d'un polyuréthane thermoplastique et/ou d'une polyoléfine, par rapport à la masse sèche des points inférieurs (2),
**en ce que** la poudre en excès est éliminée, et
**en ce que** la triplure obtenue avec points de masse adhésive en double couche est séchée à des températures de 110 à 200°C et rendue manipulable et transportable par frittage du matériau polymère avec la bande d'insertion (1).
